# EUROPÄISCHE PATENTSCHRIFT

(11) **EP 0 017 025 B1**
(45) Veröffentlichungstag und Bekanntmachung des Hinweises auf die Patenterteilung: **06.01.1982**
(21) Anmeldenummer: 80101249.3
(22) Anmeldetag: 12.03.1980
(51) Int. Cl.: G03C 5/54, G03C 7/00, C08L 33/02

(54) **Fotografische Filmeinheit zur Herstellung farbiger Übertragsbilder**
Photographic film unit for the production of coloured transfer images
Unité de film photographique pour réaliser des images en couleurs par transfert

(30) Priorität: 24.03.1979 DE 2911694
(43) Veröffentlichungstag der Anmeldung: 15.10.1980
(73) Patentinhaber: Agfa-Gevaert AG, 51373 Leverkusen (DE)
(72) Erfinder: Helling, Günther, Dr., D-5000 Köln 40 (DE); Krafft, Werner, Dr., D-5090 Leverkusen (DE); Findeisen, Kurt, Dr., D-5068 Odenthal 2 (DE); Himmelmann, Wolfgang, Dr., D-5090 Leverkusen 3 (DE)

## Beschreibung

Die Erfindung betrifft eine fotografische Filmeinheit zur Herstellung farbfotografischer Bilder nach dem Farbdiffusionsübertragungsverfahren und insbesondere ein aus saurer Polymerschicht und Bremsschicht bestehendes Neutralisationselement für eine derartige Filmeinheit, bei dem die saure Polymerschicht ein Mischpolymerisat mit wenigstens 5 Moi-0/o Carboxyalkyl(meth)acrylateinheiten enthält.

Zur Durchführung des Farbdiffusionsübertragungsverfahrens wird üblicherweise ein lichtempfindliches Element verwendet, das farbgebende Verbindungen enthält, und ein. Bildempfangselement, in dem durch bildmäßig übertragene diffundierende Farbstoffe das gewünschte Farbbild erzeugt wird. Hierzu ist es erforderlich, daß zwischen dem lichtempfindlicher fiement-Qnd dem Bildempfangselement mindestens während eines endlichen Zeitraums innerhalb der Entwicklungszeit ein fester Kontakt besteht, so daß die in dem lichtempfindlichen Element als Folge der Entwicklung erzeugte bildmäßige Verteilung an diffundierenden Farbstoffen auf das Bildempfangselement übertragen werden kann. Der Kontakt kann hergestellt werden, nachdem die Entwicklung in Gang gesetzt worden ist, oder er kann bereits hergestellt worden sein, bevor die Entwicklung beginnt. Letzteres ist beispielsweise der Fall, falls zur Durchführung des Farbdiffusionsübertragungsverfahrens ein Material verwendet wird, in dem das lichtempfindliche Element und das Bildempfangselement eine integrale Einheit bilden. Es sind Ausführungsformen des Farbdiffusionsübertragungsverfahrens bekannt, bei denen eine derartige integrale Einheit auch nach Beendigung des Entwicklungsvorganges weiter bestehen bleibt; d. h., eine Abtrennung des lichtempfindlichen Elements vom Bildempfangselement ist auch nach erfolgtem Farbübertrag nicht vorgesehen. Eine solche Ausführungsform ist beispielsweise beschrieben in der DE-A-2019430. Es kann aber auch gemäß einer anderen Ausführungsform das Bildempfangselement, das nach dem Farbübertrag das fertige Bild trägt, von dem lichtempfindlichen Element, z. B. mittels einer zwischen beiden Elementen angeordneten Abziehschicht abgetrennt werden. Bezüglich einer solchen Ausführungsform sei beispielsweise auf die DE-A-2 049 688 verwiesen.

Das bildmäßig belichtete lichtempfindliche Element wird mit einer alkalischen Entwicklerzubereitung behandelt, um das Silberhalogenid zu entwickeln und eine bildmäßige Verteilung diffundierender Farbstoffe zu erzeugen, die auf das Bildempfangselement übertragen wird. Eine anschließende Waschbehandlung ist im allgemeinen nicht vorgesehen. Jedoch ist es erforderlich, den während der Entwicklung in der Bildempfangsschicht eingestellten hohen pH-Wert zu reduzieren, um die Bildfarbstoffe in der Bildempfangsschicht endgültig festzulegen und die Entwicklung wirksam abzuschließen. Letzteres ist vor allem dann von Bedeutung, wenn das Bildempfang-selement mit dem lichtempfindlichen Element eine integrale Einheit oder ein sogenanntes Monoblatt bilden. Bekannte Maßnahmen zur pH-Erniedrigung bestehen beispielsweise darin, daß in enger räumlicher Beziehung zur Bildempfangsschicht ein sogenanntes Neutralisationssystem angeordnet ist, das aus einer Neutralisationsschicht, die ein Polymer mit freien Säuregruppen enthält, und einer die Neutralisation verzögernden Bremsschicht besteht, die ein Poiymer enthält, das den diffundierenden Hydroxylionen einen gewissen Widerstand entgegensetzt. Ein solches Neutralisationssystem ist beispielsweise in der DE-C-1 285 310 beschrieben.

Es ist bekannt, für die Herstellung der Neutralisationsschichten polymere organische Säuren, vorzugsweise in partiell veresterter Form zu verwenden, wobei die Polymeren als organische Lösungen (FR-A-2 290 699) oder als wäßrige Dispersionen (BE-A-860 771) verwendet werden können. Nachteilig bei den bisher beschriebenen sauren Polymeren ist entweder die niedrige Säurezahl, definiert durch die Anzahl der Säureäquivalente pro Gewichtseinheit Copolymer, oder bei hoher Säurezahl die Sprödigkeit der sauren Polymerschichten, charakterisiert durch eine hohe Glasübergangstemperatur (Tg) der Polymerisate. Reine Polyacrylsäure weist beispielsweise eine hohe Säurezahl auf, ist aber wegen der ebenfalls sehr hohen Glasübergangstemperatur und der damit verbundenen Sprödigkeit und Brüchigkeit der daraus hergestellten Neutralisationsschichten bei Raumtemperatur nicht geeignet.

Es ist weiterhin bekannt, die Glasübergangstemperatur von sauren Homopolymeren dadurch herabzusetzen, daß man Copolymere verwendet, die als Comonomer weichmachende, die Glasübergangstemperatur senkende Monomere wie z. B. Butylacrylat, 2-Ethylhexylacrylat enthalten. Der Einbau von Comonomeren dieser Art führt zwar dazu, daß die Polymerisate einen niedrigeren Tg-Wert aufweisen, aber auch gleichzeitig zu einer hohen unerwünschten Abnahme der Säurezahl. Werden diese Copolymeren als Neutralisationsschicht verwendet, müssen wegen der geringen Säurezahl hohe Polymermengen aufgetragen werden, um eine ausreichende Neutralisationskapazität der Neutralisationsschicht zu erreichen.

Der vorliegenden Erfindung liegt die Aufgabe zugrunde, säuregruppenhaltige Polymere anzugeben, die sowohl eine hohe Neutralisationskapazität als auch einen niedrigen Tg-Wert aufweisen und somit in dünnen Schichten eine für das Farbdiffusionsverfahren ausreichende Neutralisationskapazität besitzen.

Es wurde nun gefunden, daß sich hierfür Mischpolymerisate aus polymerisierbaren Säuren mit mindestens 5 Gew.-% Carboxyalkyl(meth)acrylat-Einheiten vorzüglich eignen.

Gegenstand der vorliegenden Erfindung ist eine fotografische Filmeinheit zur Herstellung farbiger Übertragsbilder, enthaltend auf einem dimensionsstabilen Schichtträger eine Bildempfangsschicht, ein lichtempfindliches Element mit mindestens einer lichtempfindlichen Silberhalogenidemulsionsschicht und einer dieser zugeordneten nichtdiffundierenden farbgebenden Verbindung, und ein Neutratisationselement,. bestehend aus einer Neutralisationsschicht und einer die Neutralisation verzögernden Bremsschicht, wobei die Neutralisationsschicht hauptsächlich aus einem Mischpolymerisat besteht, das im wesentlichen polymerisierte Einheiten von säuregruppenhaltigen copolymerisierbaren Monomeren und gegebenenfalls bis zu 10 Gew.-% polymerisierte Einheiten von säuregruppenfreien copolymerisierbaren Monomeren enthält, dadurch gekennzeichnet, daß das Mischpolymerisat 5-50 Gew.-% polymerisierte Einheiten von copolymerisierbaren Monomeren der folgenden Formel (1) enthält: worin bedeuten
R¹ Wasserstoff oder Methyl,
R² eine gegebenenfalls verzweigte Alkylengruppe mit 1 bis 3 C-Atomen.

Geeignete Monomeren der obigen Formel sind z. B. ß-Acryloyloxypropionsäure, Methacryloyloxyessigsäure, Methacryloyloxybuttersäure. ·

Die Herstellung derartiger Verbindungen kann nach allgemein gültigen Prinzipien erfolgen, wie sie in der Literatur beschrieben sind. So lassen sich Acrylsäure- bzw. Methacryisäurechlorid mit Hydroxyalkylcarbonsäurederivaten, wie z. B. Estern, umsetzen und durch anschließende selektive Hydrolyse in die gewünschten Verbindungen überführen. Man kann aber auch Acrylsäure- bzw. Methacrylsäure-Alkalisalze mit Halogenalkylcarbonsäuresalzen bzw. ihren Estern zur Reaktion bringen und gegebenenfalls anschließend selektiv hydrolysieren. Ein weiteres Verfahren, speziell für die Darstellung von ß-Acryloyloxy-propionsäure, ist von Sherlin et al. in J. Gen. Chem. (USSR), 8, Nr. 7 (1938) beschrieben.

Die zuletzt genannte Verbindung, die auch als Carboxyethylacrylat oder dimere Acrylsäure bezeichnet wird und besonders bevorzugt geeignet ist für die Herstellung der erfindungsgemäßen Mischpolymerisate, kann weiterhin hergestellt werden durch Erhitzen von Acrylsäure in Gegenwart eines Polymerisationsinhibitors nach einem Verfahren, das in DE-A-2 800 357 beschrieben ist. Bei diesem Verfahren wird in Abhängigkeit von den gewählten Bedingungen ein Gemisch von oligomeren Acrylsäuren der Formel (II) erhalten, in der n eine ganze Zahl von 1 bis 6 bedeutet. Die nicht umgesetzte Acrylsäure kann aus dem Reaktionsgemisch leicht destillativ entfernt werden. Ebenso kann die dimere Acrylsäure (n=1) durch Destillation isoliert werden. Letzteres ist jedoch für die Herstellung. der erfindungsgemäßen Mischpolymerisate nicht erforderlich; vielmehr kann auch das Oligomerengemisch für die Mischpolymerisation eingesetzt werden.

^{*}Das erfindungsgemäß für die Herstellung der Neutralisationsschicht verwendete Mischpolymerisat kann durch die folgende Formel (III) wiedergegeben werden: worin R¹ und R² die bereits angegebene Bedeutung haben und worin bedeuten
M¹ polymerisierte Einheiten von säuregruppenhaltigen copolymerisierbaren Monomeren, soweit sie nicht durch die Formel (1) erfaßt werden; Beispiele sind Acrylsäure, Methacrylsäure, Maleinsäure, Itaconsäure, Acrylamidoglykolsäure, 2-Acrylamido-2-methyl-propansulfonsäu- re, Sulfoethylacrylat, Vinylphosphonsäure,
M² polymerisierte Einheiten von säuregruppenfreien copolymerisierbaren Monomeren; Beispiele sind Vinylaromaten (Styroi, Vinyltoluol, Methylstyrol), Vinylether, Vinylester, N-Vinylverbindungen (Vinylcarbazol, Vinylpyrrolidon, Vinylamide), Vinylhalogenide, Ester, Amide und Nitrile von α,β-ungesättigten Carbonsäuren (Acrylsäureester, Methacrylsäureester, Acrylsäureamide, Acrylnitril), Olefine (Ethylen, Propylen, Butylen), Allylverbindungen (Allylacetat). Besonders werden hier solche Monomeren in Betracht gezogen, die eine weichmachende Wirkung auf das Mischpolymerisat ausüben, z. B. Butylacrylat. Zu erwähnen sind auch Monomere mit zwei oder mehr copolymerisierbaren C-C-Doppelbindungen, die in geringer Konzentration, vorzugsweise weniger als 3 Gew.-% bei der Copolymerisation verwendet werden und dabei einer Vernetzung des Mischpolymerisates bewirken. Weiterhin sind hier Monomere zu erwähnen, die eine copolymerisierbare Doppelbindung und eine aktive Methylengruppe enthalten; durch Reaktion dieser Methylengruppe mit Härtungsmitteln ergibt sich die Möglichkeit einer nachträglichen Vernetzung.
x, y, z die prozentualen Anteile der polymerisierten Monomeren am Mischpolymerisat (in Gew.-%) und zwar im einzelnen:

In der obigen Formel (III) kann jedes der Symbole M¹ und M² für ein einzelnes Monomer oder für ein Gemisch der entsprechenden Monomeren stehen. Soweit das Mischpolymerisat höhere Oligomere der Acrylsäure (Formel II; n ≥ 2) enthält, werden diese durch M¹ miterfaßt. Sie machen jedoch niemals die Hauptmenge der durch M¹ dargestellten säuregruppenhaltigen copolymerisierbaren Monomeren aus.

Beispiele für erfindungsgemäß zur Herstellung der Neutralisationsschicht geeignete Mischpolymerisate sind im folgenden aufgeführt.

Die erfindungsgemäßen Polymerisate sind feste Substanzen. Sie lassen sich aus organischer Lösung oder als wäßrige Dispersion aufbringen.

Die Herstellung der Mischpolymerisate kann nach den, dem Fachmann bekannten Verfahren der Lösungs-, Fällungs- oder Emulsionspolymerisation erfolgen. Eine Reinigung der Polymeren ist dann erforderlich, wenn die Polymerisationsbedingungen so gewählt werden, daß nach Ende des Polymerisationsvorgangs ein beträchtlicher Teil an Restmonomeren in dem Polymerisat verbleibt. Die Entfernung der Restmonomeren kann z. B. durch Destillation, Umfällen, Dialyse oder Membranfiltration erfolgen. Zweckmäßigerweise führt man die Polymerisation so durch, daß der nicht-polymerisierte Anteil an Monomeren gering bleibt.

Die erfindungsgemäßen Mischpolymerisate weisen eine Glasübergangstemperatur (Tg) von kleiner oder gleich 80°C auf und eine Säurezahl von mindestens 545 mg KOH/g Polymer. Die Glasübergangstemperatur wird mit Hilfe der Differentialthermoanalyse, ein dem Fachmann bekanntes Verfahren bestimmt. Die Säurezahl läßt sich rechnerisch oder in bekannter Weise durch Titration ermitteln.

Die aus den erfindungsgemäßen Polymeren hergestellten Neutralisationsschichten können zur Verbesserung des Zusammenhalts vernetzt werden. Als Vernetzer können alle bi- oder polyfunktionellen Verbindungen eingesetzt werden, die bei erhöhter Temperatur mit Carbonsäuregruppen reagieren, wie z. B. bi- oder polyfunktionelle Oxirane, bi- oder polyfunktionelle aktivierte Vinylverbindungen.

Die Vernetzung der erfindungsgemäßen Mischpolymerisate kann aber auch - wie bereits erwähnt - dadurch erreicht werden, daß die Mischpolymerisation unter vernetzenden Bedingungen durchgeführt wird, d. h. in Gegenwart von vernetzenden Monomeren. Darunter werden monomere Verbindungen mit mindestens zwei copolymerisierbaren C-C-Doppelbindungen verstanden, die aufgrund der mehrfach vorhandenen copolymerisierbaren Doppelbindungen in verschiedene Mischpolymerisatketten eingebaut werden und hierdurch eine Vernetzung der Mischpolymerisate bewirken. Beispiele für geeignete Vernetzerverbindungen sind: Tetraallyloxyethan, Trivinylcyclohexan, Divinylbenzol, 1,7-Octadien oder andere Vernetzer wie beschrieben in Houben-Weyl, Methoden der Organischen Chemie, Makromolekulare Stoffe, Teil 1, Georg Thieme Verlag, Stuttgart, 1961, S. 32, 33. Im Regelfall wird man nur eine schwache Vernetzung der Mischpolymerisate anstreben und daher den Anteil der Vernetzermonomeren an Mischpolymerisat unter 3 Gew.-% haiten.

Die Vernetzung kann auch dadurch bewirkt werden, daß als Monomere M^{2 -} wie bereits erwähnt - copolymerisierbare Verbindungen mit aktiven Methylengruppen eingesetzt werden, die mit Gelatinehärtungsmittel wie Dialdehyden, Triacrylformal, Bisvinyisuifonen in bekannter Weise unter Bildung von polymeren Netzwerken reagieren. Derartige Monomere sind beispielsweise in DE-A-1 547 765 und DE-A-2 442 165 beschrieben, z. B. Acetoacetoxyethyimethacrylat, 2-Cyanoacetoxyethylmethacrylat, Vinylphenyl-2,4-hexandion.

Das aus der erfindungsgemäßen Neutralisationsschicht und der Bremsschicht bestehende Neutralisationselement kann verwendet werden in einem Bildempfangsblatt für das Farbdiffusionsübertragungsverfahren, wenn nach der Entwicklung eine Trennung von Bildempfangsblatt und lichtempfindlichem Element vorgesehen ist. Die bevorzugte und hauptsächliche Anwendung liegt jedoch in der Verwendung in Farbdiffusionsübertragungsmaterialien vom integralen Typ, d. h. in Monoblattmaterialien, bei denen eine Trennung von Bildempfangselement und lichtempfindlichen Element nicht vorgesehen ist.

Ein für die Durchführung des Farbdiffusionsübertragungsverfahrens gemäß der vorliegenden Erfindung geeignetes Monoblattmaterial weist beispielsweise folgende Schichtelemente auf:
1 ) einen transparenten Schichtträger,
2) eine Bildempfangsschicht,
3) eine lichtundurchlässige Schicht,
4) ein lichtempfindliches Element mit mindestens einer lichtempfindlichen Silberhalogenidemulsionsschicht und mindestens einer dieser zugeordneten farbgebenden Verbindung,
5) eine Bremsschicht,
6) eine saure Polymerschicht (Neutralisationsschicht),
7) einen transparenten Schichtträger.

Die Filmeinheit kann dabei in der Weise zusammengesetzt werden, daß getrennt voneinander zwei verschiedene Teile hergestellt werden, nämlich der lichtempfindliche Teil (Schichtelemente 1-4) und das Abdeckblatt (Schichtelemente 5-7), die dann schichtseitig aufeinandergelegt und miteinander verbunden werden, gegebenenfalls unter Verwendung von Abstandsstreifen, so daß zwischen den beiden Teilen ein Raum für diaaufnahme einer genau bemessenen Menge einer Entwicklerflüssigkeit oder -paste gebildet wird. Die Schichtelemente 5 und 6, die zusammen das Neutralisationselement bilden, können auch zusätzlich oder alternativ, allerdings in vertauschter Reihenfolge, zwischen dem Schichtträger 1 und der Bildempfangsschicht 2 des lichtempfindlichen Teiles angeordnet sein.

Es können Mittel vorgesehen sein, um eine Arbeitsflüssigkeit zwischen zwei benachbarte Schichten des Monoblattmaterials einzuführen, z. B. in Form eines seitlich angeordneten, aufspaltbaren Behälters, der bei Einwirkung mechanischer Kräfte seinen Inhalt zwischen zwei benachbarten Schichten des Monoblattmaterials, im vorliegenden Fall zwischen den lichtempfindlichen Teil und das Abdeckblatt, ergießt.

Durch die alkalische Entwicklerflüssigkeit wird in dem lichtempfindlichen Material ein relativ hoher pH-Wert eingestellt (etwa 11 bis 14), wodurch die Entwicklung und die bildmäßige Farbstoffdiffusion ausgelöst wird. Es hat sich erwiesen, daß bei diesem hohen pH-Wert die Farbstoffe und Schichtverbände und damit die erhaltenen Bilder nicht sonderlich stabil sind. Es ist daher erforderlich, daß nach vollendeter Entwicklung das Material nahezu neutral oder schwach sauer gestellt wird. Das wird in bekannter Weise dadurch erreicht, daß das Material zusätzlich eine saure Polymerschicht (Neutralisationsschicht) enthält, die erst allmählich im Laufe der Entwicklung für die alkalische Entwicklerflüssigkeit zugänglich wird. Als Neutralisationsschicht wird erfindungsgemäß eine Schicht verstanden, die aus einem Mischpolymerisat, aus einer ethylenisch ungesättigten copolymerisierbaren Säure und einer copolymerisierbaren Verbindung der Formel (I) aufgebaut ist. Die sauren Gruppen reagieren mit den Hydroxylgruppen der Verarbeitungsmasse unter Wasserbildung und erniedrigen hierbei den pH-Wert der Masse.

Die erfindungsgemäße saure Polymerisationsschicht (Neutralisationsschicht) enthält auch bei geringen Schichtdicken genügend Säuregruppen, um den pH-Wert der Entwicklerflüssigkeit von anfangs 11-14 soweit zu erniedrigen, daß das Material zum Schluß nahezu neutral oder schwach sauer eingestellt ist (pH-Wert 5-8).

Die zeitliche Verzögerung der pH-Werterniedrigung wird in bekannter Weise dadurch erreicht, daß die saure Polymerschicht mit einer sogenannten Bremsschicht überzogen ist. Diese enthält ein Polymer mit einer verzögerten Durchlässigkeit für diffundierendes Alkali, wodurch die pH-Absenkung nur verzögert eintritt, und bildet zusammen mit der sauren Polymerschicht das Neutralisationselement der vorliegenden Erfindung. Es liegt auf der Hand, daß die Bremsschicht innerhalb des Schichtaufbaus zwischen der sauren Polymerschicht und der Bildempfangsschicht angeordnet sein muß. Die erfindungsgemäße Bremsschicht wird vorzugsweise hergestellt durch Vergießen der entsprechenden Polymeren aus wäßriger Lösung und anschließendes Trocknen. Die Dicke der Bremsschicht richtet sich nach der gewünschten Bremszeit (Entwicklungszeit) und liegt im allgemeinen zwischen 2 und 20 itm.

Ein wesentlicher Teil des fotografischen Materials gemäß der vorliegenden Erfindung ist das lichtempfindliche Element, das im Falle eines Einfarbstoffübertragungsverfahrens eine lichtempfindliche Silberhalogenidemulsionsschicht und dieser zugeordnet eine farbgebende Verbindung enthält. Dabei kann sich die farbgebende Verbindung in einer zu der Silberhalogenidemulsionsschicht benachbarten Schicht oder in der Silberhalogenidemulsionsschicht selbst befinden, wobei im letzteren Fall die Farbe des Bildfarbstoffes bevorzugt so ausgewählt wird, daß der überwiegende Absorptionsbereich der farbgebenden Verbindung nicht übereinstimmt mit dem überwiegenden Empfindlichkeitsbereich der Silberhalogenidemulsionsschicht. Zur Herstellung mehrfarbiger Übertragsbilder in naturgetreuen Farben enthält das lichtempfindliche Element jedoch drei derartige Zuordnungen von farbgebender Verbindung und lichtempfindlicher Silberhalogenidemulsionsschicht, wobei in der Regel der Absorptionsbereich der farbgebenden Verbindung mit dem Bereich der spektralen Empfindlichkeit der zugeordneten Silberhalogenidemulsionsschicht im wesentlichen übereinstimmen wird. Voraussetzungen für eine möglichst hohe Empfindlichkeit ist dann jedoch, daß jeweils die farbgebende Verbindung in einer separaten Bindemittelschicht (gesehen in Richtung des bei der Belichtung einfallenden Lichtes) hinter der Silberhalogenidemulsionsschicht angeordnet ist.

Die bei der Entwicklung einer Silberhalogenidemulsion entstehenden Entwickleroxidationsprodukte dürfen sich selbstverständlich nur auf die zugeordnete farbgebende Verbindung auswirken. Es sind deshalb im allgemeinen in dem lichtempfindlichen Element Trennschichten vorhanden, die die Diffusion der Entwickleroxidationsprodukte in andere, nicht zugeordnete Schichten wirksam unterbinden. Diese Trennschichten können z. B. geeignete Substanzen enthalten, die mit den Entwickieroxidationsproduicten reagieren, beispielsweise nicht diffundierende Hydrochinonderivate oder, falls es sich bei der Entwicklerverbindung um eine Farbentwicklerverbindung handelt, nicht diffundierende Farbkuppler.

Das lichtempfindliche Element enthält in den Silberhalogenidemulsionsschichten oder in hierzu benachbarten Schichten Substanzen, die bei der Entwicklung zur Bildung einer bildmäßigen Verteilung eines diffusionsfähigen Bildfarbstoffes befähigt sind. Derartige Substanzen werden im folgenden als farbgebende Verbindungen bezeichnet. Prinzipiell sind hierfür Verbindungen jeder Art geeignet, die bei der Entwicklung des lichtempfindlichen Elements diffundierende Farbstoffe liefern. Es kann sich dabei um farbige Verbindungen handeln, die selbst diffusionsfähig sind und die bei der Behandlung der Schichten mit einer alkalischen Arbeitsflüssigkeit anfangen zu diffundieren und lediglich an den belichteten Stellen durch die Entwicklung festgelegt werden. Die farbgebenden Verbindungen können aber auch diffusionsfest sein und im Verlauf der Entwicklung einen diffundierenden Farbstoff in Freiheit setzen.

Farbgebende Verbindungen, die a priori diffusionsfähig sind, sind beispielsweise bekannt aus den deutschen Patentschriften 1 036640, 1 111 936 und 1 196 075. Die dort beschriebenen sogenannten Farbstoffentwickler enthalten im gleichen Molekül einen Farbstoffrest und eine Gruppierung, die in der Lage ist, belichtetes Silberhalogenid zu entwickeln.

Unter den bisher bekanntgewordenen Verfahren zur Herstellung farbiger fotografischer Bilder nach dem Farbdiffusionsübertragungsverfahren gewinnen in jüngster Zeit zunehmend solche an Bedeutung, die auf der Verwendung diffusionsfest eingelagerter, farbgebender Verbindungen beruhen, aus denen bei der Entwicklung diffundierende Farbstoffe oder Farbstoffvorläuferprodukte bildmäßig abgespalten und auf eine Bildempfangsschicht übertragen werden.

Zu den hierfür geeigneten farbgebenden Verbindungen sind beispielsweise die in der DE-C-1 095 115 beschriebenen nichtdiffundierenden Farbkuppier zu zählen, die bei der Entwicklung als Folge einer Reaktion mit dem Oxidationsprodukt einer aus einem primären aromatischen Amin bestehenden Farbentwicklerverbindung einen vorgebildeten oder bei der Farbkupplung erzeugten Farbstoff in diffundierender Form in Freiheit setzen. Die Auswahl der benötigten Entwicklerverbindungen beschränkt sich hierbei naturgemäß auf Farbentwickler.

- Weiterhin ist hierbei auf die in der DE-A-1 930215 beschriebenen nichtdiffundierenden farbgebenden Verbindungen hinzuweisen, die über eine spaltbare Hydrazongruppierung einen vorgebildeten latent diffusionsfähigen Farbstoffrest mit einem diffusionsfestmachenden Rest verknüpft enthalten. Diese Verbindungen sind nicht als Farbkuppler zu bezeichnen, und es hat sich auch erwiesen, daß die Auswahl der Entwicklerverbindungen, die zur Freisetzung des diffundierenden Farbstoffrestes erforderlich sind, keineswegs auf die üblichen Farbentwickler beschränkt ist, sondern daß auch Schwarz-Weiß-Entwickler, z. B. Brenzkatechine, sehr gut brauchbar sind.

In der DE-A-1 772 929 sind ferner nichtdiffundierende farbige Verbindungen mit einer besonderen Gruppierung beschrieben, die bei der Entwicklung eine oxidative Ringschlußreaktion eingehen und hierbei einen vorgebildeten Farbstoffrest in diffundierender Form in Freiheit setzen. Die dort vorgestellten Verbindungen lassen sich in zwei Gruppen einteilen. Die Verbindungen der einen Gruppe benötigen zur Entwicklung eine übliche Farbentwicklerverbindung, mit deren Oxidationsprodukt sie kuppeln und in einer nachfolgenden Ringschlußreaktion den vorgebildeten Farbstoffrest in diffundierender Form in Freiheit setzen. Die Verbindungen der anderen Gruppe stellen selbst Silberhalogenidentwicklungsmittel dar und vermögen daher auch in Abwesenheit weiterer Entwicklerverbindungen in der oxidierten Form die vorerwähnte Ringschlußreaktion unter Freisetzung der diffundierenden Farbstoffe einzugehen.

An dieser Stelle sei ferner noch hingewiesen auf die nichtdiffundierenden farbgebenden Verbindungen der DE-A-2 242 762. Hierbei handelt es sich um Sulfonamidophenole und Sulfonamidoaniline, die nach der bei der Entwicklung erfolgten Oxidation unter dem Einfluß des Entwickleralkalis unter Freisetzung diffundierender Farbstoffe gespalten werden. In ähnlicher Weise reagieren auch die nicht diffundierenden farbgebenden Verbindungen, die in DE-A-2 505 248 und DE-A-2 645 656 beschrieben sind, z. B. 3-Sulfonamidoindol-Derivate. Auch an die Research Disclosure-Publikation Nr. 15 654 (1977) sei in diesem Zusammenhang erinnert.

Die obenerwähnten nichtdiffundierenden farbgebenden Verbindungen arbeiten ausnahmslos negativ, d. h., die bildmäßige Verteilung des freigesetzten diffundierenden Farbstoffes entsteht bei Verwendung üblicher (negativ arbeitender) Silberhalogenidemulsionen in Übereinstimmung mit dem bei der Entwicklung erzeugten negativen Silberbild. Zur Erzeugung positiver Farbstoffbilder bedarf es daher der Verwendung von direktpositiven Silberhalogenidemulsionen oder anderenfalls der Anwendung eines geeigneten Umkehrverfahrens.

Ein solches Umkehrverfahren steht in dem Silbersalzdiffusionsverfahren zur Verfügung. Die fotografische Umkehrung mit Hilfe des Silbersaizdiffusionsverfahrens zur Erzeugung von positiven farbigen Bildern unter Verwendung konventioneller Farbkuppler ist beispielsweise in der US-A-2 763 800 beschrieben. Durch Austausch der Farbkuppler gegen die erwähnten farbgebenden Verbindungen kommt man zu einem lichtempfindlichen Element, das für das Farbstoffdiffusionsübertragungsverfahren geeignet ist. Ein solches lichtempfindliches Element weist beispielsweise mindestens eine Kombination auf aus einer lichtempfindlichen Silberhalogenidemulsionsschicht und einer dieser zugeordneten Bindemittelschicht, die Entwicklungskeime für die physikalische Entwicklung und eine farbgebende Verbindung enthält.

Bei der Entwicklung wird in der lichtempfindlichen Siiberhaiogenidemuisionsschicht der belichtete Anteil des Silberhalogenids chemisch entwickelt; der nicht belichtete Anteil wird vermittels eines Silberhalogenidlösungsmittels in die zugeordnete Entwicklungskeime enthaltende Bindemittelschicht übertragen und dort physikalisch entwickelt. Wenn für die physikalische Entwicklung ein Entwickler verwendet wird, der in oxidierter Form als Folge einer Reaktion mit der in dieser Schicht vorhandenen farbgebenden Verbindung einen diffundierenden Farbstoff in Freiheit zu setzen vermag, dann kommt es zu einer Bildung einer bildmäßigen Verteilung diffundierender Farbstoffe, die auf eine Bildempfangsschicht übertragen werden können und dort ein positives farbiges Bild bilden.

Bei der Umkehrung unter Verwendung von bildmäßig Entwicklungsinhibitoren abspaltenden Verbindungen besteht das lichtempfindliche Element aus mindestens einer Schichtkombination einer lichtempfindlichen Silberhalogenidemulsionsschicht und einer zweiten unbelichtet entwickelbaren Emulsionsschicht, die die farbgebende Verbindung enthält. Die lichtempfindliche Silberhalogenidemulsionsschicht wird beispielsweise mit Farbentwicklern in Gegenwart von bestimmten Verbindungen entwickelt, die bei der Reaktion mit oxidiertem Farbentwickler entwicklungshemmende Substanzen abspalten. Die in der lichtempfindlichen Schicht bildmäßig in Freiheit gesetzten entwicklungshemmenden Substanzen diffundieren in die benachbarte unbelichtet entwickelbare Emulsionsschicht und hemmen dort bildmäßig die Entwicklung. Dabei werden die ungehemmten (positiven) Anteile der unbelichtet entwickelbaren Emulsionsschicht durch den restlichen Entwickler entwickelt, dessen Oxidationsprodukte dann mit den nichtdiffundierenden farbgebenden Verbindungen unter Freisetzung diffundierender Farbstoffe reagieren, die bildmäßig auf das Bildempfangselement übertragen werden. Geeignete Verbindungen, die bei Reaktion mit Farbentwickleroxidationsprodukten entwicklungshemmende Substanzen abspalten, sind beispielsweise die bekannten DIR-Kuppler (DIR = development inhibitor releasing), bei denen es sich um Farbkuppler handelt, die in der Kupplungsstelle einen abspaltbaren Inhibitorrest enthalten. Derartige DIR-Kuppler sind beispielsweise in der US-A-3 227 554 beschrieben.

Eine weitere Gruppe von Verbindungen, die bei Reaktion mit Farbentwickleroxidationsprodukten entwickiungshemmende Substanzen abspalten, ist in der US-A-3 632 345 beschrieben. Hierbei handelt es sich nicht um Farbkuppler. Entsprechend entstehen bei der Freisetzung der entwicklungshemmenden Substanzen auch keine Farbstoffe. Sehr ähnliche Verbindungen sind ferner auch in der DE-A-2 359 295 beschrieben. Gemäß der DE-C-1 229389 können bei einem solchen Verfahren schließlich auch geeignete substituierte, nichtdiffundierende Hydrochinonverbindungen verwendet werden, die bei der Reaktion mit Entwickleroxidationsprodukten zu den entsprechenden Chinonen oxidiert werden und dabei entwicklungshemmende Mercaptane abspalten.

Als direkt positive Silberhalogenidemulsionen sind prinzipiell alle direkt positiven Silberhalogenidemulsionen geeignet, die bei einer einfachen Entwicklung ein positives Silberbild und eine diesem entsprechende bildmäßige Verteilung von Entwickleroxidationsprodukten erzeugen. In Frage kommen beispielsweise solche Silberhalogenidemulsionen, in denen durch Belichten oder durch chemische Behandlung ein entwickelbarer Schleier erzeugt worden ist, der unter Einhaltung bestimmter Bedingungen bei der bildmäßigen Belichtung bildmäßig zerstört wird. An den unbelichteten Stellen bleibt der Schleier erhalten, so daß bei der anschließenden Entwicklung ein direkt positives Silberbild erhalten wird, und in Übereinstimmung damit eine bildmäßige Verteilung an diffundierendem Farbstoff, wenn der direkt positiven Silberhalogenidemulsion eine farbgebende Verbindung zugeordnet ist.

Eine weitere Gruppe von direkt positiven Silberhalogenidemulsionen, die gemäß der vorliegenden Erfindung bevorzugt verwendet werden, umfaßt die sogenannten unverschleierten direkt positiven Silberhalogenidemulsionen, die eine Lichtempfindlichkeit überwiegend im Innern der Silberhalogenidkörner aufweisen. Bei der bildmäßigen Belichtung dieser Emulsionen bildet sich ein latentes Bild überwiegend im Innern der Silberhalogenidkörner. Die Entwicklung derartiger unverschleierter direkt positiver Silberhalogenidemulsionen wird allerdings unter schleiernden Bedingungen vorgenommen, wobei vorwiegend an den unbelichteten Stellen ein Schleier erzeugt und bei der Entwicklung ein positives Silberbild entwickelt wird. Die unverschleierten, direkt positiven Silberhalogenidemulsionen sind dadurch charakterisiert, daß belichtete Proben bei der Entwicklung unter Verwendung eines typischen Oberflächenentwicklers der folgenden Zusammensetzung:

vorzugsweise kein Silberbild oder nur eines mit sehr geringer Dichte ergeben, während bei Verwendung eines fnnenkeimentwickfers der folgenden Zusammensetzung:

ein Silberbild mit ausreichender Dichte entsteht.

Die selektive Verschleierung der bildmäßig belichteten unverschleierten Direktpositiv-Emulsionen kann vor oder während der Entwicklung durch Behandlung mit einem Verschleierungsmittel vorgenommen werden. Geeignete Verschleierungsmittel sind Reduktionsmittel, wie Hydrazin oder substituierte Hydrazine. Verwiesen sei beispielsweise auf US-A-3 227 552.

Unverschleierte, direktpositive Emulsionen sind beispielsweise solche, die im Innern der Silberhalogenidkörner Fehlstellen aufweisen (US-A-2 592 250) oder Silberhalogenidemulsionen mit geschichtetem Kornaufbau (DE-A-2 308 239).

Positive Farbübertragsbilder können aber auch unter Verwendung üblicher Negativemulsionen erzeugt werden, ohne daß es eines Umkehrverfahrens der oben beschriebenen Art bedarf, nämlich beispielsweise dann, wenn als farbgebende Verbindungen solche mit einem nicht diffundierenden oxidierbaren-Trägerrest verwendet werden, der nur in nicht oxidierter Form unter dem Einfluß des Entwickleralkalis abgespalten wird, während er durch Oxidation in eine Form übergeführt wird, in der die Abspaltung verhindert oder wesentlich erschwert ist. Derartige nicht diffundierende farbgebende Verbindungen sind beispielsweise in DE-A-2 402 900, DE-A-2 543 902 und der DE-A-2 823 159.6 beschrieben.

Die unter dem lichtempfindlichen Element angeordnete lichtundurchlässige Schicht ist durchlässig für wäßrige alkalische Behandlungslösungen und damit für die diffundierenden Farbstoffe. Sie hat im wesentlichen zwei Funktionen. Erstens dient sie dazu, das nach der Entwicklung in dem ursprünglich lichtempfindlichen Element verbleibende Bildsilber sowie die als Farbnegativ zurückbleibenden farbgebenden Verbindungen abzudecken, so daß bei der Betrachtung durch den transparenten Schichtträger des lichtempfindlichen Teils nur das positive Farbübertragsbild sichtbar ist. Zweitens schließt sie das lichtempfindliche Element nach der Seite der Bildempfangsschicht (nach unten) lichtdicht ab. Letzteres ist besonders dann von Bedeutung, wenn das Monoblattmaterial nach der Belichtung noch in der Kamera mit der alkalischen Verarbeitungsmasse in Berührung gebracht, dann aus der Kamera herausgezogen und außerhalb der Kamera entwickelt werden soll.

Schichten mit genügender Lichtundurchlässigkeit, aber genügender Durchlässigkeit für diffundierende Farbstoffe können beispielsweise mit Suspensionen anorganischer oder organischer dunkler, vorzugsweise schwarzer Pigmente, beispielsweise mit Suspensionen von Ruß in geeigneten Bindemitteln, z. B. in Gelatinelösungen, hergestellt werden. Im allgemeinen genügen 0,5 bis 2 µm starke Schichten, die in Gelatine 10 bis 90 Gew.-% (bezogen auf das gesamte Trockengewicht) an Ruß enthalten, um in genügendem Maße während der Entwicklung einen Ausschluß des Lichtes zu gewährleisten. Die Teilchengröße der verwendeten Pigmente ist relativ unkritisch, solange sie 0,5 µm nicht wesentlich überschreiten.

Die lichtundurchlässige Schicht umfaßt vorzugsweise außer der schwarzen Pigmentschicht noch eine darunter angeordnete weiße Pigmentschicht. Diese hat die Aufgabe, die schwarze Schicht zu verdecken und für das Bild einen weißen Untergrund zu schaffen. Geeignet hierfür sind alle weißen Pigmente, sofern ihre Deckkraft bei nicht allzu großen Schichtdicken genügend hoch ist. Erwähnt seien beispielsweise Bariumsulfat, Oxide von Zink, Titan, Silicium, Aluminium und Zirkon, ferner Bariumstearat oder Kaolin. Titandioxid wird als weißes Pigment bevorzugt. Auch hierfür gelten hinsichtlich des Bindemittels, der Konzentration sowie der Teilchengröße die gleichen Angaben wie für die schwarzen Pigmente. Die Dicke der weißen Pigmentschicht kann je nach der gewünschten Weiße des Untergrundes variiert werden. Bevorzugt werden Dicken zwischen 2 und 20 µm eingesetzt.

Anstelle der lichtundurchlässigen Schicht können in der Filmeinheit gemäß der vorliegenden Erfindung auch Mittel zur Erzeugung einer solchen lichtundurchlässigen Schicht zwischen dem lichtempfindlichen Element und der Bildempfangsschicht angeordnet sein, z. B. in Form eines seitlich angeordneten Behälters mit einer ein Trübungsmittel (Pigment) enthaltenden Arbeitsflüssigkeit, der bei Einwirkung mechanischer Kräfte seinen Inhalt zwischen die genannten Schichten ergießt, so daß sich dort eine derartige Pigmentschicht bildet.

Die Bildempfangsschicht besteht im wesentlichen aus einem Bindemittel, das Farbstoffbeizmittel für die Festlegung der diffundierenden sauren Farbstoffe enthält.

Als Beizmittel für saure Farbstoffe dienen vorzugsweise langkettige quaternäre Ammonium- oder Phosphoniumverbindungen oder tertiäre Sulfoniumverbindungen, z. B. solche, wie sie beschrieben sind in den US-Patentschriften 3 271 147, 3 371 148, oder quaternäre Ammoniumgruppen enthaltende Polymere z. B. gemäß DE-A-2631 521. Ferner können auch bestimmte Metallsalze und deren Hydroxide, die mit den sauren Farbstoffen schwerlösliche Verbindungen bilden, verwandt werden. Die Farbstoffbeizmittel sind in der Empfangsschicht in einem der üblichen hydrophilen Bindemittel dispergiert, z. B. in Gelatine, Polyvinylpyrrolidon, ganz oder partiell hydrolysierten Celluloseestern und dgl. Selbstverständlich können auch manche Bindemittel als Beizmittel fungieren, z. B. Mischpolymerisate oder Polymerisatgemisch von Vinylalkohol und N-Vinylpyrrolidon, wie beispielsweise beschrieben in der DE-B-1 130 284, ferner solche, die Polymerisate von stickstoffhaltigen quaternären Basen darstellen, z. B. Polymerisate von N-Methyl-2-vinylpyridin, wie beispielsweise beschrieben in US-A-2 484 430. Weitere brauchbare beizende Bindemittel sind beispielsweise Guanylhydrazonderivate von Alkylvinylketonpolymerisaten, wie beispielsweise beschrieben in der US-A-2 882 156 oder Guanyihydrazonderivate von Acylstyrol-polymerisaten, wie beispielsweise beschrieben in der DE-A-2 009 498. Im allgemeinen wird man jedoch den zuletzt genannten beizenden Bindemitteln andere Bindemittel, z. B. Gelatine, zusetzen.

Als transparente Schichtträger für das erfindungsgemäße Monoblattmaterial können die üblichen in der fotografischen Praxis verwendeten transparenten Trägermaterialien, z. B. Filme aus Celluloseestern, Polyethylenterephthalat, Polycarbonat oder anderen filmbildenden Polymeren Verwendung finden.

Zur Verarbeitung wird das lichtempfindliche Element nach der bildmäßigen Belichtung mit einer wäßrig-alkalischen Entwicklerzubereitung behandelt und mit dem Bildempfangselement in Kontakt gebracht. Im Falle von Monoblattmaterialien wird die Entwicklerzubereitung zwischen zwei Schichten des Monoblatts eingepreßt. Die Entwicklerzubereitung kann außer dem wäßrigen Alkali noch Entwicklerverbindungen enthalten, die jedoch auf die Art der farbgebenden Verbindungen abzustimmen sind. Weitere mögliche Bestandteile der Entwicklerzubereitung sind Verdickungsmittel zur Steigerung der Viskosität, z. B. Hydroxyethylcellulose, Silberhalogenidlösungsmittel, z. B. Natriumthiosulfat oder eine der in DE-A-2 126 661 beschriebenen Bissulfonylalkanverbindungen, Trübungsmittel zur Erzeugung von opaken Schichten, z. B. Pigmente von Ti0₂, ZnO, Bariumstearat oder Kaolin. Alternativ oder zusätzlich können einige dieser Bestandteile auch in eine oder mehrere Schichten von Monoblattmaterialien eingelagert sein. So werden beispielsweise nach einer besonders bevorzugten Ausführungsform nicht diffundierende Entwicklerverbindungen in Schichten des lichtempfindlichen Elementes eingelagert, während die Entwicklerzubereitung selbst nur geringe Mengen einer diffundierenden Hilfsentwicklerverbindung enthält. Hierzu sei auf die DE-A-2 327 963 und die DE-A-2 335 179 verwiesen.

Im folgenden sind Beispiele für die Herstellung einiger erfindungsgemäßer Polymerisate und eines Vergleichsbeispiels aufgeführt.

### Beispiel 1

Unter Stickstoffeinleitung wird ein Gemisch aus 500 ml Toluol und 100 ml Cyclohexan auf 65° C erwärmt. Dazu tropft man gleichzeitig innerhalb von 1 Stunde eine Lösung aus 2 g Benzoylperoxid in 100 ml Toluol und eine Mischung aus 50 g dimerer Acrylsäure und 50 g Acrylsäure zu. Nach weiteren 4h Rührzeit bei 65° C wird der entstandene Niederschlag abgesaugt, mit 200 ml Cyclohexan gewaschen und getrocknet. Das Polymerisat ist in Methanol klar löslich. Zur Bestimmung der Glasübergangstemperatur wird eine Polymerprobe durch Umfällen aus Methanol in Methylenchlorid gereinigt.

### Beispiele 2-5

Es wird wie in Beispiel 1 verfahren, mit dem Unterschied, daß die in Tabelle 1 aufgeführte Monomeren eingesetzt werden. In Beispiel 5 enthält die Monomermischung 40 ml Methanol.

Der Vergleich zeigt, daß alle hergestellten Polymeren mit dimerer Acrylsäure als Comonomer eine höhere Säurekapazität aufweisen als das Vergleichspolymer und gleichzeitig eine niedrigere Glasübergangstemperatur aufweisen.

### Anwendungsbeispiel 1

### (Vergleichsbeispiel)

A. Der lichtempfindliche Teil einer fotografischen Filmeinheit gemäß der Erfindung wurde dadurch hergestellt, daß auf einen transparenten Träger aus Poiyesterfolie 150 µm dick folgende Schichten nacheinander aufgetragen wurden. Die Mengenangaben beziehen sich dabei jeweils auf 1 m². Strukturformeln der Verbindungen A bis D siehe Anhang.
1) Beizschichtaus
2) Weiße Pigmentschicht aus
3) Schwarze Pigmentschicht aus
4) Blaugrünfarbstoffschicht aus
5) Rotsensibilisierte Silberhalogenidemulsionsschicht mit einer unverschleierten, direkt positiv arbeitenden Silberchloridbromidemulsion aus
6) Sperrschicht aus
7) Purpurfarbstoffschichtaus
8) Grünsensibilisierte Silberhalogenidemulsionsschicht mit einer unverschleierten, direkt positiv arbeitenden Silberchloridbromidemulsion aus
9) Sperrschicht (identisch mit Schicht Nr. 6).
10) Gelbfarbstoffschicht aus
11) Blauempfindliche Silberhalogenidemulsionsschicht mit einer unverschleierten direkt positiv arbeitenden Silberchloridbromidemulsion aus
12) Schutzschicht aus
13) Härteschicht aus
14) Haftschicht aus
   1,0 g eines Terpolymer Latex aus Vinylidenchlorid, Methylacrylat und Itaconsäure im Verhältnis 55/39/6.
   B. Das Abdeckblatt mit dem Neutralisationselement wurde hergestellt, indem auf einen transparenten Träger aus 100 um dicker Polyesterfolie nacheinander folgende 3 Schichten aufgetragen wurden:
      1. Neutralisationsschicht aus 19 g Mischpolymerisat aus 70 Teilen Acrylsäure und 30 Teilen Acrylsäurebutylester (vgl. FR-A-2 290 699).
      2. Erste Bremsschicht aus 4,5 g, aufgetragen aus einer Mischung aus:
      3. Zweite Bremsschicht aus 2,2 g Terpolymer aus Vinylidenchlorid/Methacrylat/ltaconsäure im Mischungsverhältnis 55/39/6, aufgetragen als Latex.

Jeweils ein Blatt des lichtempfindlichen Teils A und des Abdeckblatts B wurden über zwei seitlich angebrachte Abstandsstreifen von 100 µm Dicke miteinander schichtseitig in Verbindung gebracht, wobei an einem Ende ein Beutel mit Entwicklerpaste und am anderen Ende eine Falle für überschüssigen Entwickler angebracht wurden. Der so gebildete Set wurde durch eine Belichtungsvorlage (Graukeil und Farbauszüge) belichtet, anschließend durch ein Quetschwalzenpaar geführt, wobei sich die Entwicklerpaste zwischen lichtempfindlichem Teil und Abdeckblatt verteilte. Die Entwicklerpaste hatte folgende Zusammensetzung:

Nach Ablauf der Entwicklungszeit war durch den transparenten Träger auf der TiO_{z}-Schicht als Bildhintergrund ein positives Abbild der Vorlage sichtbar.

### Anwendungsbeispiel 2

Analog zu Anwendungsbeispiel 1 wurde eine Filmeinheit aufgebaut und verarbeitet, jedoch mit der Änderung, daß für die Neutralisationsschicht ein Copolymer aus 90 Teilen Acrylsäure und 10 Teilen dimerer Acrylsäure (Beispiel 3) verwendet wurde. Entsprechend der höheren Neutralisationskapazität des Polymeren (vgl. SZ in Tabelle 1) wurden diesmal pro m² nur 12,5 g aufgetragen. Das mit diesem Abdeckblatt und obiger Paste gemäß Beispiel 1 verarbeitete Bildblatt lieferte ein positives Abbild der Vorlage mit sehr guter Farbqualität und hervorragender Haltbarkeit.' Dabei war die Dicke der Neutralisationsschicht gegenüber Anwendungsbeispiel 1 erheblich reduziert.

### Anwendungsbeispiel 3

Gleich gute Ergebnisse wie bei Anwendungsbeispiel 2 wurden erhalten unter Verwendung einer Neutralisationsschicht aus 13 g eines Copolymers aus 10 Teilen dimerer Acrylsäure, 70 Teilen Acrylsäure und 20 Teilen Methacrylsäure (Beispiel 4).

### Formelanhang

## Patentansprüche

1. Fotografische Filmeinheit zur Herstellung farbiger Übertragsbilder enthaltend auf einem dimensionsstabilen Schichtträger eine Bildempfangsschicht, ein lichtempfindliches Element mit mindestens einer lichtempfindlichen Silberhalogenidemulsionsschicht und einer dieser zugeordneten nichtdiffundierenden farbgebenden Verbindung und ein Neutralisationselement bestehend aus einer Neutralisationsschicht und einer die Neutralisation verzögernden Bremsschicht, wobei die Neutralisationsschicht aus einem Mischpölymerisat besteht, das im wesentlichen polymerisierte Einheiten von säuregruppenhaltigen copolymerisierbaren Monomeren und gegebenenfalls bis zu 10 Gew.-% polymerisierte Einheiten von säuregruppenfreien copolymerisierbaren Monomeren enthält, dadurch gekennzeichnet, daß das Mischpolymerisat 5-50 Gew.-% polymerisierte Einheiten von copolymerisierbaren Monomeren der folgenden Formel (I) enthält, worin bedeuten
R¹ Wasserstoff oder Methyl,
R² eine gegebenenfalls verzweigte Alkylengruppe mit 1 bis 3 C-Atomen.

2. Filmeinheit nach Anspruch 1, dadurch gekennzeichnet, daß das in der Neutralisationsschicht verwendete Mischpolymerisat der folgenden Formel entspricht: worin bedeuten
R¹ Wasserstoff oder Methyl;
R² eine gegebenenfalls verzweigte Alkylengruppe mit 1 bis 3 C-Atomen;
M¹ polymerisierte Einheiten von säuregruppenhaltigen copolymerisierbaren Monomeren;
M² polymerisierte Einheiten von säuregruppenfreien copolymerisierbaren Monomeren;
x, y, z die prozentualen Anteile der polymerisierten Monomeren aus dem Mischpolymerisat (in Gew.-%) und zwar im einzelnen:

3. Filmeinheit nach Anspruch 2, dadurch gekennzeichnet, daß M¹ polymerisierte Einheiten eines oder mehrerer der folgenden Monomeren bedeuten:
Acrylsäure, Methacrylsäure, Maleinsäure, Itaconsäure, Acrylamidoglykolsäure, 2-Acrylamido-2-methyl-propansulfonsäure, Sulfoethyiacrylat, Vinylphosphonsäure.

4. Filmeinheit nach Anspruch 2, dadurch gekennzeichnet, daß M² polymerisierte Einheiten von Acetoacetoxyethylmethacrylat bedeutet.

5. Filmeinheit nach Anspruch 1, dadurch gekennzeichnet, daß das Mischpolymerisat 5-50 Gew.-% polymerisierte Einheiten von dimerer Acrylsäure enthält.

## Claims

1. A photographic film unit for producing coloured transfer images containing, on a dimensionally stable support layer, an image-receiving layer, a photosensitive element containing at least one photosensitive silver halide emulsion layer, and, associated therewith, a non-diffusing colour-providing compound and a neutralising element consisting of a neutralising layer and a retarding layer which delays neutralisation, the neutralising layer consisting of a copolymer, which essentially contains polymerised units of acid-groupcontaining copolymerisable monomers and optionally up to 10% by weight of polymerised units of copolymerisable monomers free from acid groups, characterised in that the copolymer contains 5-50% by weight of polymerised units of copolymerisable monomers of the following formula (I) wherein
R^{I} denotes hydrogen or methyl and
R² denotes an optionally branched alkylene group containing 1 to 3 carbon atoms.

2. A film unit according to Claim 1, characterised in that the copolymer used in the neutralising layer corresponds to the following formula: wherein
R' denotes hydrogen or methyl;
R² denotes an optionally branched alkylene group containing 1 to 3 carbon atoms;
M¹ denotes polymerised units of copolymerisable monomers containing acid groups;
M² denotes polymerised units of copolymerisable monomers free from acid groups; x, y
and z denote the percentage contents of the polymerised monomers in the copolymer (in % by weight); more particularly
x 50-95% by weight,
y 0-10% by weight, and
z 5-50% by weight.

3. A film unit according to Claim 2, characterised in that M¹ denotes polymerised units of one or more of the following monomers; acrylic acid, methacrylic acid, maleic acid, itaconic acid, acrylamidoglycolic acid, 2-acrylamido-2-methyl propane sulphonic acid, sulphoethyl acrylate and vinyl phosphonic acid.

4. A film unit according to Claim 2, characterised in that M² denotes polymerised units of acetoacetoxy ethyl methacrylate.

5. A film unit according to Claim 1, characterised in that the copolymer contains 5-50% by weight of polymerised units of dimeric acrylic acid.

## Revendications

1. Unité de film photographique pour la production d'images de transfert en couleur contenant un support de couche doué de stabilité dimensionnelle, une couche réceptrice d'image, un élément photosensible comportant au moins une couche d'émulsion d'halogénure d'argent photosensible et un composé chromogène non diffusible associé à celle-ci et un élément de neutralisation consistant en une couche de neutralisation et. une couche de freinage retardant la neutralisation, la couche de neutralisation consistant en un copolymère qui contient essentiellement des motifs polymérisés de monomères copoiymérisables contenant des groupes acides et éventuellement jusqu'à 10% en poids de motifs polymérisés de monomères copolymérisables exempts de groupes acides, caractérisée en ce que le copolymère contient 5 à 50% en poids de motifs polymérisés de monomères copolymérisables de formule (I) suivante dans laquelle:
R¹ représente l'hydrogène ou un méthyle, et
R² représente un groupe alkylène en C₁-C₃, éventuellement ramifié.

2. Unité de film selon la revendication 1, caractérisée en ce que le copolymère utilisé dans la couche de neutralisation correspond à la formule suivante dans laquelle:
R^{I} représente l'hydrogène ou un méthyle,
R² représente un groupe alkylène en C₁-C₃, éventuellement ramifié,
M^{I} représente des motifs polymérisés de monomères copolymérisables contenant des groupes acides,
M² représente des motifs polymérisés de monomères copolymérisables exempts de groupes acides,
x, y, z représentent les pourcentages de monomères polymérisés dans le copolymère (en % en poids), et plus particulièrement:

3. Unité de film selon la revendication 2, caractérisée en ce que M¹ représente des motifs polymérisés d'un ou plusieurs des monomères suivants: acide acrylique, acide méthacrylique, acide maléique, acide itaconique, acide acrylamidoglycolique, acide 2-acrylamido-2-méthyl-propanesulfo- nique, acrylate de sulfoéthyle, acide vinylphosphonique.

4. Unité de film selon la revendication 2, caractérisée en ce que M² représente des motifs polymérisés de méthacrylate d'acétylacétoxyéthyle.

5. Unité de film selon la revendication 1, caractérisée en ce que le copolymère contient 5 à 50% en poids de motifs polymérisés d'acide acrylique dimère.
